# EUROPÄISCHE PATENTSCHRIFT

(11) **EP 0 609 507 B1**
(45) Veröffentlichungstag und Bekanntmachung des Hinweises auf die Patenterteilung: **27.03.1996**
(21) Anmeldenummer: 93118981.5
(22) Anmeldetag: 25.11.1993
(51) Int. Cl.: C25B 1/00, C01G 55/00

(54) **Elektrolytisches Verfahren zur Gewinnung von Platin hoher Reinheit aus verunreinigtem Platin**
Electrolytic process for obtaining high purity platinum from impure platinum
Procédé électrolytique pour obtention de platine de haute pureté à partir de platine impur

(30) Priorität: 18.12.1992 DE 4243699
(43) Veröffentlichungstag der Anmeldung: 10.08.1994
(73) Patentinhaber: Schott Glaswerke, D-55122 Mainz (DE); Carl-Zeiss-Stiftung trading as SCHOTT GLASWERKE, D-55122 Mainz (DE)
(72) Erfinder: Herrmann, Sigrid, Dr., D-12487 Berlin (DE); Landau, Uwe, Dr.-Ing., D-14169 Berlin (DE)

(56) Entgegenhaltungen:
- PATENT ABSTRACTS OF JAPAN vol. 14, no. 197 (C-0712)23. April 1990 & JP-A-02 038 536 (TANAKA KIKINZOKU K.K.K.) 7. Februar 1990
- PATENT ABSTRACTS OF JAPAN, Band 14, Nr. 197 (C-0712), 23 April 1990

## Beschreibung

Die vorliegende Erfindung betrifft ein elektrolytisches Verfahren zur Gewinnung von Platin hoher Reinheit aus konzentrierten salzsauren Lösungen vom verunreinigten Platin.

In der Praxis wird z. B. in Geräten, Thermoelementen und Katalysatoren eingesetztes Platin bedingt durch den jeweiligen Produktionsprozeß nach einem gewissen Zeitablauf mit Unedel- und Edelmetallen verunreinigt. Dadurch fallen ständig Platinschrotte mit Gesamtverunreinigungen von bis zu 5000 ppm an.

Für den weiteren Einsatz müssen diese anfallenden Platinschrotte nun raffiniert werden, um zum Beispiel Reinheiten von 99,95 % Platin für Geräteplatin oder 99,99 % Platin für Thermoelemente, wie gefordert, bereitzustellen. Darüber hinaus müssen in Abhängigkeit vom Einsatzzweck bestimmte Größenordnungen von bestimmten Verunreinigungen eingehalten werden.

Die Raffination von verunreinigtem Platin kann über eine Mehrfachfällung des Platins als Ammoniumplatinchlorid erfolgen. $\text{Pt→H₂ [PtCl₆]→(NH₄)₂ [PtCl₆]→Pt}$

Dieses Verfahren hat aber den Nachteil, daß es sehr arbeitsintensiv und zeitaufwendig ist und eine Vielzahl von Verlustquellen aufweist. Darüber hinaus kommt es beim Bearbeitungspersonal zur Allergiegefährdung durch das Ammoniumplatinchlorid.

Durch die Anwendung des Ionenaustauscherverfahrens nach WP 147 688 konnte eine Reduzierung der angeführten Nachteile erreicht werden. Maximalverunreinigungen an Unedel- und Edelmetallen bis zu 1000 ppm im Platin können nach diesem Verfahren abgereichert werden, wobei als weiterer Raffinationsschritt eine Einfach- bzw. Mehrfachfällung von Ammoniumplatinchlorid erforderlich ist. Durch eine Kombination von Solventextraktion und Fällung als Ammoniumplatinchlorid kann das Verfahren verkürzt werden. Beide Verfahren besitzen jedoch den Nachteil eines hohen apparativen und steuerungstechnischen Aufwandes.

Elektrolytische Verfahren zum Raffinieren von Gold sind seit langem bekannt (Gmelin Au, Syst. Nr. 62, 1949) und ständig weiterentwickelt worden (EP 0253783).

Aus der GB-PS 157785 und der deutschen Patentschrift 594408 sind elektrolytische Platinraffinationsverfahren bekannt, die teilweise mit Kombinationen von chemischen und elektrolytischen Verfahren arbeiten (US-PS 3 891,741).

Diese Verfahren sind alle äußerst zeitaufwendig und lassen sich nicht in allen Punkten technisch einwandfrei nachvollziehen.

Die US-PS 4,382,845 beschreibt eine teilweise elektrolytische Abtrennung von Palladium aus Lösungen, die im Überschuß Palladium enthalten. Eine Trennung ist nach diesem Verfahren aber nur bis zu der Grenze möglich, bei der Platin und Palladium im gleichen Verhältnis vorliegen. Die Abtrennung von weiteren Unedel- und Edelmetallen wird dabei nicht erwähnt.

Zur Trennung von Platin und Palladium ist die Elektrolysezelle mit einer Kationenaustauschermembran ausgestattet, deren Vorteile allerdings nicht ersichtlich sind, da sich Platin und Palladium in dem angegebenen Konzentrationsverhältnis und dem beschriebenen Spannungsbereich auch ohne Kationenaustauschermembran trennen lassen. Darüber hinaus weist dieses Verfahren den gleichen Nachteil wie auch alle anderen Verfahren auf, daß nur mit einer Maximalkonzentration von ≦ 100 g/l gearbeitet werden kann.

Der Erfindung lag daher die Aufgabe zugrunde, ein Verfahren zur Gewinnung von Platin hoher Reinheit zur Verfügung zu stellen, bei dem mit geringen apparativen Mitteln innerhalb kurzer Zeit mit minimalen Verlusten und geringem Arbeitsaufwand aus verunreinigtem Platin die Edel- und Unedelmetalle abgetrennt werden.

Überraschenderweise wurde gefunden, daß man auf elektrolytischem Wege aus mit Unedel- und Edelmetallen verunreinigten Platinmetallösungen Platin hoher Reinheit gewinnen kann.

Gegenstand der Erfindung ist daher ein elektrolytisches Verfahren zur Gewinnung von Platin hoher Reinheit aus konzentrierten salzsauren Lösungen von verunreinigtem Platin. Das erfindungsgemäße Verfahren zeichnet sich dadurch aus, daß der Reinigungsprozeß in einer Elektrolysezelle, die durch eine Kationenaustauschermembran unterteilt ist, unter potentiostatischen oder spannungskontrollierten Bedingungen von 2,5 V bis 8 V und einer Stromdichte von 0,3 bis 12,5 A/dm erfolgt und die abgeschiedenen Platinlegierungsmetalle aufgearbeitet werden.

Erfindungsgemäß weisen die Platinmetallösungen einen Gehalt von 50 bis 700 g/l und Gesamtverunreinigungen von ≦ 5000 ppm auf.

Bevorzugt werden bei dem erfindungsgemäßen Verfahren Platinmetallösungen mit einem Gehalt von 500 bis 700 g/l verunreinigtem Platin eingesetzt.

Die für das erfindungsgemäße Verfahren eingesetzten konzentrierten Platinmetallösungen weisen Verunreinigungen der Elemente Rh und/oder Pd, Ir, Au, Ag, Cu, Fe, Co, Ni, Sb, As, Pb, Cd, Al, Mn, Mo, Si, Zn, Sn, Zr, W, Ti, Cr auf.

Als Anodenflüssigkeit werden salzsaure Platinmetallösungen, bevorzugt Hexachlorplatinsäure, und als Katodenflüssigkeit 6 bis 8 N Salzsäure, bevorzugt 6 N Salzsäure, eingesetzt.

Die Anode besteht aus Platinmetall, während die Katode aus Platinmetall, Titan oder Graphit beschaffen ist.

Als bevorzugte mit Sulfonsäuregruppen beladene Kationenaustauschermembran wird eine Teflonmembran (Nafion®-Membran) eingesetzt.

Das erfindungsgemäße Verfahren arbeitet bevorzugt unter potentiostatischen oder spannungskontrollierten Bedingungen von 4,5 V bis 5 V und einer Stromdichte von 9 bis 10 A/dm.

Aus Platinmetallösungen mit einem Gehalt ≧ 300 g/l verunreinigtem Platin und Gesamtverunreinigungen von ≦ 5000 ppm können in einer Stufe Platinreinheiten von 99,95 % erreicht werden. Beim Wechsel der Anode und der Anodenflüssigkeit ist eine Raffination bis zu einer Platinreinheit von 99,99 % möglich.

Das erfindungsgemäße Verfahren kann somit je nach geforderter Reinheit des Platins mehrstufig durchgeführt werden.

Beim Einsatz einer Hexachlorplatinsäure mit einem Gehalt von 300 g/l Platinmetall im Anodenraum und dem Einsatz einer 6 N Salzsäure im Katodenraum werden beim erfindungsgemäßen Verfahren zunächst Ir, Rh sowie Anteile der Unedelmetalle und des Goldes abgetrennt.

Im Verlauf der erfindungsgemäßen Elektrolyse sinkt, bedingt durch die Chlorentwicklung und den Wassertransport in den Katodenraum, bei Aufrechterhaltung des Volumens der Anoden- und Katodenflüssigkeit durch den Entzug von verdünnter Salzsäure aus dem Katodenraum und Zusatz von Wasser in den Anodenraum, die Säurekonzentration.

Die komplex gebundenen Ionen dissoziieren, wandern durch die Kationenaustauschermembran und werden an der Katode abgeschieden. Der abgeschiedene Niederschlag enthält neben den abgetrennten Edel- und Unedelmetallverunreinigungen noch geringe Anteile an Pt. Dieser Niederschlag wird mechanisch von der Katode entfernt und gesondert aufgearbeitet.

Das sich beim erfindungsgemäßen Verfahren entwickelnde Chlorgas wird nach bekannten Methoden abgeführt.

In einer Apparatur, die ein Fassungsvermögen von je 3 l Lösung im Anoden- und Katodenraum besitzt, kann nach dem erfindungsgemäßen Verfahren innerhalb von 48 h 1 kg Platin raffiniert werden.

Dabei findet innerhalb von 20 h z. B. folgende Abreicherung von Verunreinigungen statt:

Aus den durch das erfindungsgemäße Verfahren gereinigten Lösungen der Platinmetalle kann nach bekannten Methoden das metallische Platin elektrolytisch oder chemisch zurückgewonnen werden.

Mit dem erfindungsgemäßen Verfahren sind folgende Vorteile verbunden:
- es erfodert einen minimalen apparativen und sicherheitstechnischen Aufwand
- es arbeitet mit minimaler ökologischer Belastung
- es ist gegenüber den herkömmlichen Verfahren wesentlich zeit- und kostensparender.

Die Erfindung wird nachstehend an einigen Beispielen näher erläutert.

### Beispiel 1

Eine salzsaure Platinlösung mit folgenden Verunreinigungen (Konzentrationsangaben bezogen auf Platin)

| | |
|---|---|
| Ir | 1020 ppm |
| Rh | 630 ppm |
| Pd | 440 ppm |
| Au | 120 ppm |
| Cu | 250 ppm |
| Fe | 280 ppm |
| Ni | 230 ppm |
| Sb | 100 ppm |
| Pb | 80 ppm |
| Al | 80 ppm |

und einem Platingehalt von 250 g/l (pH-Wert ≦ 1) wird in einer Elektrolysezelle, deren Katoden- und Anodenraum durch eine Kationenaustauschermembran unterteilt sind, bei einer Spannung von 4,5 V und einer Stromdichte von 9 A/dm elektrolysiert.

Nach 15 Stunden wird eine Abreicherung der Unedelmetalle auf Werte ≦ 20 ppm erreicht, der Iridium-, Rhodium- und Goldgehalt verringert sich um 50 %, der Palladiumgehalt um 20 %.

Nach einer Elektrolysezeit von weiteren 15 Stunden wird eine Abreicherung der Edelmetallverunreinigungen auf folgende Werte erreicht
Ir < 200 ppm
Rh < 50 ppm
Pd < 200 ppm
Au < 20 ppm

### Beispiel 2

Die vorraffinierte Lösung vom Beispiel 1 wird auf einen Platingehalt von 120 g/l (pH-Wert 0,1) verdünnt in eine andere Elektrolysezelle, die ebenfalls mit einer Kationenaustauschermembran versehen ist, überführt und bei einer Spannung von 5 V und 10 A/dm elektrolysiert. Die Analyse, nach einer Elektrolysezeit von 10 Stunden, ergab, daß die Unedelmetallverunreinigungen und Gold auf Werte ≦ 10 ppm, die Platinmetalle
Ir < 20 ppm
Rh < 5 ppm
Pd < 10 ppm
abgereichert wurden.

### Beispiel 3

Die Platinlösung, die nach dem Beispiel 1 raffiniert wurde, wird in der Elektrolysezelle belassen, die Katodenflüssigkeit durch frischangesetzte 6 N Salzsäure ersetzt. Die Anodenflüssigkeit wird auf einen Platingehalt von 120 g/l verdünnt

Nach einer Elektrolysezeit von 12 Stunden wird der im Beispiel 2 beschriebene Reinheitsgrad erreicht.

## Patentansprüche

1. Elektrolytisches Verfahren zur Gewinnung von Platin hoher Reinheit aus konzentrierten salzsauren Lösungen von verunreinigtem Platin, dadurch gekennzeichnet, daß der Reinigungsprozeß in einer Elektrolysezelle, die durch eine Kationenaustauschermembran unterteilt ist, unter potentiostatischen oder spannungskontrollierten Bedingungen von 2,5 V bis 8 V und einer Stromdichte von 0,3 bis 12,5 A/dm erfolgt und die abgeschiedenen Platinlegierungsmetalle aufgearbeitet werden.

2. Verfahren nach Anspruch 1, dadurch gekennzeichnet, daß die konzentrierten Platinmetallösungen einen Gehalt von 50 bis 700 g/l und Gesamtverunreinigungen von ≦ 5000 ppm aufweisen.

3. Verfahren nach Anspruch 2, dadurch gekennzeichnet, daß die konzentrierten Platinmetallösungen einen Gehalt von 500 bis 700 g/l verunreinigtem Platin aufweisen.

4. Verfahren nach mindestens einem der Ansprüche 1 bis 3, dadurch gekennzeichnet, daß die konzentrierten Platinmetallösungen Verunreinigungen der Elemente Rh und/oder Pd, Ir, Au, Ag, Cu, Fe, Co, Ni, Sb, As, Pb, Cd, Al, Mn, Mo, Si, Zn, Sn, Zr, W, Ti, Cr aufweisen.

5. Verfahren nach mindestens einem der Ansprüche 1 bis 4, dadurch gekennzeichnet, daß man als Anodenflüssigkeit salzsaure Platinmetallösungen und als Katodenflüssigkeit 6 bis 8 N Salzsäure einsetzt.

6. Verfahren nach Anspruch 5, dadurch gekennzeichnet, daß man als Anodenflüssigkeit Hexachlorplatinsäure einsetzt.

7. Verfahren nach Anspruch 5, dadurch gekennzeichnet, daß man als Katodenflüssigkeit 6 N Salzsäure einsetzt.

8. Verfahren nach mindestens einem der Ansprüche 1 bis 7, dadurch gekennzeichnet, daß der Reinigungsprozeß unter potentiostatischen oder spannungskontrollierten Bedingungen von 4,5 V bis 5 V und einer Stromdichte von 9 bis 10 A/dm erfolgt.

9. Verfahren nach mindestens einem der Ansprüche 1 bis 8, dadurch gekennzeichnet, daß das bei der Elektrolyse erzeugte Chlorgas nach bekannten Methoden abgeführt wird.

10. Verfahren nach mindestens einem der Ansprüche 1 bis 9, dadurch gekennzeichnet, daß man als Anode Platinmetall und als Katode Platinmetall, Titan oder Graphit einsetzt.

11. Verfahren nach mindestens einem der Ansprüche 1 bis 10, dadurch gekennzeichnet, daß man als Kationenaustauschermembran eine Teflonmembran einsetzt.

12. Verfahren nach mindestens einem der Ansprüche 1 bis 11, dadurch gekennzeichnet, daß sich an der Katode der Niederschlag der abgetrennten Edel- und Unedelmetallverunreinigungen abscheidet.

13. Verfahren nach Anspruch 12, dadurch gekennzeichnet, daß man den Niederschlag mechanisch von der Katode entfernt und gesondert aufarbeitet.

14. Verfahren nach den Ansprüchen 12 und 13, dadurch gekennzeichnet, daß je nach geforderter Reinheit des Platins das Verfahren mehrstufig erfolgt.

15. Verfahren nach mindestens einem der Ansprüche 1 bis 11, dadurch gekennzeichnet, daß man aus den gereinigten Lösungen der Platinmetalle nach bekannten Methoden das metallische Platin elektrolytisch oder chemisch zurückgewinnt.

## Claims

1. Electrolytic process for obtaining high-purity platinum from concentrated hydrochloric acid solutions of impure platinum, characterised in that the purification process takes place in an electrolytic cell which is subdivided by a cation exchange membrane, under potentiostatic or voltage-controlled conditions of from 2.5 V to 8 V and at a current density of from 0.3 to 12.5 A/dm, and the deposited platinum alloy metals are worked up.

2. Process according to Claim 1, characterised in that the concentrated platinum metal solutions contain from 50 to 700 g/l and total impurities of ≤ 5000 ppm.

3. Process according to Claim 2, characterised in that the concentrated platinum metal solutions contain from 500 to 700 g/l impure platinum.

4. Process according to at least one of Claims 1 to 3, characterised in that the concentrated platinum metal solutions contain impurities of the elements Rh and/or Pd, Ir, Au, Ag, Cu, Fe, Co, Ni, Sb, As, Pb, Cd, Al, Mn, Mo, si; Zn; Sn, Zr, W, Ti, Cr.

5. Process according to at least one of Claims 1 to 4, characterised in that hydrochloric acid platinum metal solutions are utilised as the anode fluid and 6N to 8N hydrochloric acid is utilised as the cathode fluid.

6. Process according to Claim 5, characterised in that hexachloroplatinic acid is utilised as the anode fluid.

7. Process according to Claim 5, characterised in that 6N hydrochloric acid is utilised as the cathode fluid.

8. Process according to at least one of Claims 1 to 7, characterised in that the purification process takes place under potentiostatic or voltage-controlled conditions of from 4.5 V to 5 V and at a current density of from 9 to 10 A/dm.

9. Process according to at least one of Claims 1 to 8, characterised in that the chlorine gas generated during the electrolysis is removed by known methods.

10. Process according to at least one of Claims 1 to 9, characterised in that platinum metal is utilised as the anode and platinum metal, titanium or graphite is utilised as the cathode.

11. Process according to at least one of Claims 1 to 10, characterised in that a Teflon membrane is utilised as the cation exchange membrane.

12. Process according to at least one of Claims 1 to 11, characterised in that the precipitate of the noble and base metal impurities which are separated is deposited at the cathode.

13. Process according to Claim 12, characterised in that the precipitate is removed mechanically from the cathode and is worked up separately.

14. Process according to Claims 12 and 13, characterised in that the process takes place in multi-stage manner depending on the required degree of purity of the platinum.

15. Process according to at least one of Claims 1 to 11, characterised in that the metallic platinum is recovered electrolytically or chemically by known methods from the purified solutions of the platinum metal.

## Revendications

1. Procédé électrolytique pour l'obtention de platine de haute pureté à partir de solutions chlorhydriques concentrées de platine contaminé, caractérisé par le fait que le procédé de purification est réalisé dans une cuve d'électrolyse qui est séparée par une membrane d'échange de cations, dans des conditions potentiostatiques et de tension contrôlée de 2,5 V à 8 V et avec une densité de courant de 0,3 à 12,5 A/dm et que les métaux d'alliage de platine séparés sont retraités.

2. Procédé selon la revendication 1, caractérisé par le fait que la solution concentrée de platine métallique présente une teneur en platine de 50 à 700 g/l et une teneur totale en impuretés égale ou inférieure à 5000 ppm.

3. Procédé selon la revendication 2, caractérisé par le fait que la solution concentrée de platine métallique présente une teneur de 500 à 700 g/l de platine contaminé.

4. Procédé selon au moins l'une des revendications 1 à 3, caractérisé par le fait que la solution concentrée de platine métallique présente comme impuretés les éléments suivants : Rh et/ou Pd, Ir, Au, Ag, Cu, Fe, Co, Ni, Sb, As, Pb, Cd, Al, Mn, Mo, Si, Zn, Sn, Zr, W, Ti, Cr.

5. Procédé selon au moins l'une des revendications 1 à 4, caractérisé par le fait qu'on utilise comme liquide anodique des solutions chlorhydriques de platine et comme liquide cathodique de l'acide chlorhydrique 6 à 8 N.

6. Procédé selon la revendication 5, caractérisé par le fait qu'on utilise comme liquide anodique de l'acide hexachloroplatinique.

7. Procédé selon la revendication 5, caractérisé par le fait qu'on utilise comme liquide cathodique de l'acide chlorhydrique 6 N.

8. Procédé selon au moins l'une des revendications 1 à 7, caractérisé par le fait que le procédé de purification s'effectue dans des conditions potentiostatiques ou de tension contrôlée de 4,5 V à 5 V et avec une densité de courant de 9 à 10 A/dm.

9. Procédé selon au moins l'une des revendications 1 à 8, caractérisé par le fait que le chlore gazeux dégagé lors de l'électrolyse est éliminé par des procédés connus.

10. Procédé selon au moins l'une des revendications 1 à 9, caractérisé par le fait qu'on utilise comme anode du platine métallique et comme cathode du platine métallique, du titane ou du graphite.

11. Procédé selon au moins l'une des revendications 1 à 10, caractérisé par le fait qu'on utilise comme membrane échangeuse de cations une membrane de Téflon.

12. Procédé selon au moins l'une des revendications 1 à 11, caractérisé par le fait qu'on retire de la cathode le précipité formé par la séparation des impuretés constituées par les métaux nobles et les métaux communs.

13. Procédé selon la revendication 12, caractérisé par le fait qu'on retire le précipité mécaniquement de la cathode et qu'on le traite séparément.

14. Procédé selon les revendications 12 et 13, caractérisé par le fait que, selon la pureté exigée du platine, le procédé est réalisé en plusieurs étapes.

15. Procédé selon au moins l'une des revendications 1 à 11, caractérisé par le fait qu'on récupère le platine métallique des solutions purifiées, par des procédés électrolytiques ou chimiques connus.
